# EUROPÄISCHE PATENTSCHRIFT

(11) **EP 0 464 470 B1**
(45) Veröffentlichungstag und Bekanntmachung des Hinweises auf die Patenterteilung: **18.09.1996**
(21) Anmeldenummer: 91110049.3
(22) Anmeldetag: 19.06.1991
(51) Int. Cl.: D21H 25/00

(54) **Kreppapiere, Verfahren zu ihrer Herstellung und Verwendung**
Crêpe paper, process for making the same, and use
Papier crêpé, procédé de fabrication et utilisation

(30) Priorität: 20.06.1990 DE 4019680
(43) Veröffentlichungstag der Anmeldung: 08.01.1992
(73) Patentinhaber: STEINBEIS GESSNER GmbH, D-83098 Brannenburg (DE)
(72) Erfinder: Dehler, Klaus, W-8208 Kolbermoor (DE); Hamberger, Jörg, W-8206 Bruckmühl (DE); Heininger, H.-U., Dr., W-8213 Aschau (DE)
(74) Vertreter: Hansen, Bernd, Dr. Dipl.-Chem.

(56) Entgegenhaltungen:
- EP-A- 0 213 596
- EP-A- 0 279 465
- FR-A- 2 177 856

## Beschreibung

Die Erfindung betrifft Kreppapiere, Verfahren zu ihrer Herstellung und ihre Verwendung.

Bei der Papierherstellung kann eine höhere Dehnbarkeit des von der Papiermaschine kommenden Papieres (im allgemeinen 2 bis 4%) erhalten werden, indem man die Papierbahn kreppt. Hierbei wird die feuchte, auf der Oberfläche eines Zylinders haftende Bahn durch einen an dem Zylinder anliegenden Schaber abgenommen. Eine Differenz in der Antriebsgeschwindigkeit des Kreppzylinders und der folgenden Überführ- und Trockeneinheit, die auf etwa 10 bis 50% eingestellt werden kann, bewirkt, daß die Papierbahn um diesen Betrag "eingekreppt", d.h. durch Erzeugen feiner Falten verkürzt wird. Dieser Prozeß kann sowohl innerhalb (Naßkrepp) als auch außerhalb der Papiermaschine (Trockenkrepp) vorgenommen werden. Beim Trockenkreppen verarbeitet man die wieder angefeuchtete Papierbahn auf besonderen Kreppmaschinen. Die feine Fältelung quer zur Maschineneinrichtung bewirkt die große Dehnbarkeit der Kreppapiere, die auf dem Sanitär- bzw. Hygienesektor zur Herstellung von Taschentüchern, Handtüchern, Servietten, Windeln und Toilettenpapieren, aber auch zur Herstellung von Klebe- und Abdeckbändern eingesetzt werden. Die Kreppapiere werden üblicherweise aus hochwertigen Zellstoffen aber auch aus (un)gebleichtem Holzschliff zusammen mit gebräuchlichen Zusatzstoffen unter Erhalt der gewünschten Dicke und des beabsichtigten Flächengewichts gefertigt.

Gemäß dem Verfahren des Standes der Technik wird das Naßkreppapier von einer Presse mit hohem Druck an den Kreppzylinder angepreßt, von dem es dann bei einem Trockengehalt von ca. 40% mittels eines Schabers abgenommen wird. Die Geschwindigkeitsdifferenzen zu den nachfolgenden Papiermaschinenteilen (z.B. Überführvorrichtung und Trockenzylinder) ergeben den Kreppgrad. Ein solches Verfahren ist seit langem bekannt und z.B. in US-A-1 772 185 und US-A-2 940 591 beschrieben. Die gemäß dem obigen Verfahren üblicherweise eingesetzten Schaber besitzen einen Schliffwinkel, der im Bereich von 20° bis 90° liegt. Weiterhin ist die Höhe der Schabkante mit 0,2 bis 0,4 mm gegeben. Der Winkel zwischen der Tangente und dem Schaber am Berührungspunkt des Schabers mit dem Kreppzylinder beträgt bei dem üblichen Verfahren 10° bis 30°. Die obige Ausgestaltung des Schabers und der Anstellwinkel bewirken, daß das Papier beim Abschaben geblockt und gestaucht wird, wobei sich die typischen "Kreppberge" und "Krepptäler" ergeben.

Gemäß diesem Verfahren werden Kreppapiere erzeugt, die gegenüber den direkt von der Papiermaschine abgenommenen Papieren eine deutlich erhöhte Dehnung aufweisen. Allerdings besitzen diese Kreppapiere eine geringe Glätte, die dazu führt, daß bei der Herstellung von Klebebändern der Klebstoffauftrag sehr hoch liegt, um eine ausreichende Klebkraft zu erhalten. Weiterhin bedingt die geringe Glätte des Kreppapieres, daß die Finger und die Haut bei der Anwendung häufig in Mitleidenschaft gezogen werden. Schließlich führt die geringe Glätte des Papieres zu einer nicht befriedigenden Bedruckbarkeit.

Gemäß US-A-2 941 661 wird ein imprägniertes Kreppapier mit einer feinen Kreppung, mit gerundeten Krepprändern auf der einen Seite und mit einer flacheren Gegenseite beschrieben. Die Oberflächenglätte des Papiers wird erzeugt, indem man der Papiermasse wasserdispergierbaren, deacetylierten Karayagummi zusetzt.

EP-A-0 213 596 umfaßt ein Kreppapier aus einem Substrat mit einem feinen Kreppmuster, das durch Kalandern geglättet wurde. Das Substrat ist hierbei mit einem weichen, dehnbaren Polymer gesättigt, wodurch ein Papier mit einer Dehnung von 15 bis 25% und einer Sheffield-Glätte im Bereich von 20 bis 250 resultiert. Das Basisgewicht des obigen Substrats liegt im Bereich von 30 bis 75 g/m².

Die Aufgabe der vorliegenden Erfindung besteht darin, Kreppapiere zu schaffen, die neben einer hohen Dehnbarkeit eine hohe Glätte aufweisen.

Eine weitere Aufgabe der Erfindung besteht darin, ein Verfahren zur Verfügung zu stellen, mit dem Kreppapiere mit den obigen Eigenschaften erzeugt werden können, wobei zusätzliche Prozeßschritte oder ein Zusatz weiterer Chemikalien zu der Papiermasse möglichst verhindert werden soll.

Die obige Aufgabe hinsichtlich der Papiereigenschaften kann durch ein Rohkreppapier mit einer Dicke (DIN 53105) von 0,07 bis 0,18 mm, einer flächenbezogenen Masse (DIN 53104) von 25 bis 80 g/m², einer Bruchdehnung (DIN 53112) von 10 bis 16% und einer Glätte nach Bekk (DIN 53107) von 2,5 bis 6 Sekunden auf der Siebseite und von 1,0 bis 3,0 Sekunden auf der Oberseite gelöst werden, wobei dieses Rohkreppapier erhältlich ist, indem man die auf dem Kreppzylinder laufende Papierbahn mit einem Schaber mit einem Schliffwinkel von 20° bis 60° und einer Kreppschaberkante von 0,01 bis 0,02 mm Höhe, wobei der Schaber in einem Winkel von 35° bis 45° bezüglich der Tangente an den Kreppzylinder angestellt ist, abnimmt, über die Fläche des Schabers zu einer Überführvorrichtung und anschließend auf Trockenzylinder führt.

In einer bevorzugten Ausführungsform weist das Rohkreppapier auf der Siebseite eine Glätte nach Bekk von 3 bis 6 Sekunden, insbesondere von 4 bis 6 Sekunden, und auf der Oberseite von 1,2 bis 3 Sekunden, insbesondere von 2 bis 3 Sekunden, auf.

Die flächenbezogene Masse (DIN 53104) des Rohkreppapieres liegt vorzugsweise bei 30 bis 60 g/m², und die Bruchkraft (trocken, nach DIN 53112) besitzt vorteilhafterweise Werte in der Längsrichtung von 26 bis 50 Newton/15 mm und in der Querrichtung von 12 bis 25 Newton/15 mm.

Eine weitere, spezielle Ausführung des Rohkreppapiers zeichnet sich dadurch aus, daß die Dichtigkeit nach Gurley 6 bis 12 s beträgt.

Gemäß der vorliegenden Erfindung wird weiterhin ein imprägniertes Kreppapier mit einer Dicke (DIN 53105) von 0,07 bis 0,18 mm, einer flächenbezogenen Masse (DIN 53104) von 40 bis 120 g/m², vorzugsweise 50-90 g/m², einer Bruchdehnung (AFERA 4005) von 8 bis 20% und einer Glätte die nach Bekk (DIN 53107) von 7 bis 20 Sekunden auf der Siebseite und von 2 bis 8 Sekunden auf der Oberseite beträgt, geschaffen, das dadurch gekennzeichnet ist, daß das imprägnierte Kreppapier erhältlich ist, indem man die auf dem Kreppzylinder laufende Papierbahn mit einem Schaber mit einem Schliffwinkel von 20° bis 60°C und einer Kreppschaberkante von 0,01 bis 0,02 mm Höhe, wobei der Schaber in einem Winkel von 35° bis 45° bezüglich der Tangente an den Kreppzylinder angestellt ist, abnimmt, über die Fläche des Schabers zu einer Überführvorrichtung und anschließend auf Trockenzylinder führt, imprägniert und ggf. beschichtet.

Spezielle Ausgestaltungen des imprägnierten Kreppapiers sind dadurch gekennzeichnet, daß die Bruchkraft (trocken, nach AFERA 4004) in Längsrichtung 40 bis 120 N/15 mm, vorzugsweise 40-90 N/15 mm, und in Querrichtung 15 bis 60 N/15 mm, vorzugsweise 15-40 N/15 mm, beträgt.

Die Imprägnierung des Kreppapiers basiert vorzugsweise auf wässrigen Dispersionen auf der Basis von Styrolbutadien, Polyvinylacetat, Acrylat oder Acrylnitril bzw. Mischungen aus diesen bei einer Auftragsmenge von 10 bis 40 g/m².

In einer speziellen Ausgestaltung des Kreppapiers ist auf der Oberseite des imprägnierten Papiers ein "Release Coat" aufgetragen, der vorzugsweise eine wässrige Dispersion auf der Basis von Acrylat, Polyvinylacetat, langkettigen Fettsäureund/oder Fettalkoholderivaten, Paraffinen oder Siliconverbindungen bzw. Mischungen aus diesen in einer vorteilhaften Menge von 2 bis 10 g/m² beinhaltet.

Eine weitere Variante des imprägnierten Kreppapiers ist schließlich dadurch gegeben, daß auf der Siebseite ein Primer aufgetragen ist, der vorzugsweise aus einer Dispersion auf der Basis Naturlatex, Acrylnitril, Styrolbutadien oder Acrylat bzw. Mischungen aus diesen in einer Menge von 2 bis 5 g/m² besteht.

Schließlich sind gemäß der vorliegenden Erfindung auch imprägnierte Papiere beinhaltet, die auf der Oberseite einen "Release Coat" und auf der Siebseite einen Primer aufweisen. Der "Release Coat" führt dazu, daß sich das Klebeband wieder von der Rolle abwickeln läßt, ohne daß es zu Verklebungen mit der Oberseite des darunterliegenden Rollenbandes kommt. Der Primer schließlich bedingt eine gute Haftung des Klebers auf der Siebseite.

Die erfindungsgemäßen Krepprohpapiere und veredelten Kreppapiere können über ein Verfahren hergestellt werden, bei dem die auf dem Kreppzylinder geführte Papierbahn mit einem Schaber abgehoben, über die Fläche des Schabers zu einem Überführvorrichtung und von dort zu den Trockenzylindern geführt und ggf. imprägniert und beschichtet wird, das dadurch gekennzeichnet ist, daß der Schliffwinkel des Schabers 20° bis 60° beträgt, die Schaberkante eine Höhe von 0,01 bis 0,02 mm aufweist, und der Winkel zwischen der Tangente und dem Schaber am Berührungspunkt des Schabers mit dem Kreppzylinder 35° bis 45° beträgt.

Vorteilhafterweise wird das obige Verfahren so durchgeführt, daß die Geschwindigkeit der Überführvorrichtung gegenüber der des Kreppzylinders um 15 bis 20% verzögert wird.

Das Schabermaterial besteht weiterhin vorzugsweise aus Edelstahl.

Die Imprägnierung kann in einem Tauchbad erfolgen, wobei anschließend mit Walzen abgequetscht wird.

Die "Release Coat"- und Primerbeschichtung wird in der Regel mit einer Luftbürste, einem "Mayer Bar", einem "Speed Sizer", einem Rollrakel, einer Rasterwalze oder einem "Blade Coater" vorgenommen.

Die Erfindung umfaßt weiterhin die Verwendung der erfindungsgemäßen Kreppapiere zur Herstellung von Klebe- und Abdeckbändern.

Schließlich können die erfindungsgemäßen Kreppapiere auch zur Herstellung bedruckter Etiketten für die Auszeichnung von Formkörpern eingesetzt werden.

Die Erfindung wird anhand der folgenden Figuren und dem Beispiel näher erläutert.
- Fig. 1:: Kreppvorrichtung zur Kreppapierherstellung;
- Fig. 2:: Schaber;
- Fig. 3a:: Glätte nach Bekk auf der Siebseite des Kreppapiers in Abhängigkeit von der Dehnung;
- Fig. 3b:: Glätte nach Bekk auf der Oberseite des Kreppapiers in Abhängigkeit von der Dehnung;
- Fig. 4a:: Glätte nach Bekk auf der Siebseite des Kreppapiers in Abhängigkeit von dem Flächengewicht; und
- Fig. 4b:: Glätte nach Bekk auf der Oberseite des Kreppapiers in Abhängigkeit von dem Flächengewicht.

Die gemäß der Erfindung eingesetzte Kreppvorrichtung zur Erzeugung des Kreppapiers ist in Figur 1 wiedergegeben. An dem Kreppzylinder (1) liegt der Schaber (2), der mit einem Deckblatt (3) versehen ist, an. Der Schaber ist mit dem Schaberhalter (4) verbunden, der seinerseits am Schaberbalken (5) befestigt ist.

Die Ausgestaltung des Schabers ist in Figur 2 verdeutlicht. Der Schaber weist an seiner Vorderseite eine Schliffläche (6) und eine Schabkante (7) auf, die gemäß der vorliegenden Erfindung einen speziellen Schliffwinkel bzw. eine definierte Höhe besitzen.

In den Figuren 3a, 3b, 4a und 4b ist die Glätte nach Bekk eines veredelten Kreppapieres (0) gemäß der vorliegenden Erfindung mit der Glätte handelsüblicher Produkte (I) bis (VII) verglichen. Die Darstellungen zeigen die Überlegenheit der erfindungsgemäßen Kreppapiere hinsichtlich der Glätte bei gleichzeitiger hoher Dehnung, wobei diese Überlegenheit insbesondere auf der Siebseite zu Tage tritt. Das erfindungsgemäße Kreppapier war hierbei mit einer wässrigen Dispersion auf der Basis von Styrolbutadien in einer Menge von 15 g/m² imprägniert. Weiterhin befand sich auf der Oberseite ein "Release Coat" auf der Basis einer wässrigen Dispersion aus Acrylat und Fettalkoholderivaten in einer Auftragsmenge von 4 g/m².

Schließlich war auf der Siebseite ein Primer in einer Menge von 2 g/m² aufgetragen, der sich aus einer wässrigen Dispersion von Naturlatex, Acrylnitril und Styrolbutadien zusammensetzte. Das verwendete Rohpapier entsprach dem des folgenden Beispiels.

### Beispiel:

Eine auf einer Papiermaschine in üblicher Weise aus halbgebleichten Sulfatzellstoff gebildete Papiermasse wurde auf einen Kreppzylinder geführt und von dort mittels eines Schabers abgenommen. Dieser Schaber besaß einen Schliffwinkel von 41°, eine Abschabkante mit einer Höhe von 0,02 mm und war in einem Winkel von 6° hinsichtlich der Horizontalen an dem Zylinder im Berührungspunkt angestellt. Weiterhin betrug die Geschwindigkeitsdifferenz zwischen dem Kreppzylinder und der nachfolgenden Überführvorrichtung 18%, d.h. die Überführvorrichtung bewegte sich gegenüber dem Zylinder mit einer Verzögerung von 18%. Die Geschwindigkeit der auf die Überführvorrichtung folgenden Trockenzylinder und des Papieraufrollers waren gegenüber der Überführvorrichtung wieder erhöht. So betrug die Geschwindigkeitsverzögerung zwischen dem Kreppzylinder und dem ersten Trockenzylinder nur mehr 12,5% und zwischen dem Kreppzylinder und dem Papieraufroller 9,5%.

Mittels des obigen Verfahrens konnte ein Rohkreppapier erhalten werden, das durch die folgenden Daten gekennzeichnet ist:

Die obigen Ausführungen legen dar, welche Vorteile mit der vorliegenden Erfindung erreicht werden können. Das nach dem erfindungsgemäßen Verfahren erzeugte Kreppapier weist neben einer hohen Dehnung auch eine hohe Glätte auf. Damit läßt sich bei der Herstellung von Klebe- und Abdeckbändern der Klebstoffauftrag, insbesondere auf der Siebseite des Papiers, stark reduzieren. Um die gleiche Klebkraft wie bei üblichen Kreppapieren zu erreichen, können mindestens 30% Klebstoff eingespart werden. Dadurch werden die Herstellkosten für die Klebebänder stark reduziert und die Produktivität des Herstellprozeßes steigt deutlich an. Die gegenüber den Normalkreppapieren deutlich höhere Glätte führt weiterhin dazu, daß bei der Anwendung des Kreppapiers Finger und Haut des Anwenders besser geschont werden. Schließlich wird auch eine bessere Haftung der Kreppbänder aufeinander erreicht. Die hohe Glätte, verbunden mit einer geringeren Auftragsmenge an Kleber und somit einer geringeren Dicke des Klebebandes bewirkt auch, daß scharfe Lackkanten an der Verbindungsstelle zwischen bestrichenen und mit Klebeband abgedeckten Flächen erzeugt werden können.

Aufgrund der gleichzeitigen Eigenschaften einer hohen Dehnung und einer herausragenden Glätte eröffnet sich für die so erzeugten Kreppapiere eine neue Verwendungsmöglichkeit. Die hohe Glätte führt dazu, daß das Kreppapier nunmehr leicht bedruckt werden kann, andererseits bietet die hohe Dehnung des Papiers die Möglichkeit, auch kompliziert geformte Teile mit diesem Papier zu bekleben. Die erfindungsgemäßen Kreppapiere können damit vorteilhaft als Etiketten für auch komplizierte Formkörper verwendet werden.

## Patentansprüche

1. Rohkreppapier mit einer Dicke (DIN 53105) von 0,07 bis 0,18 mm, einer flächenbezogenen Masse (DIN 53104) von 25 bis 80 g/m², einer Bruchdehnung (DIN 53112) von 10 bis 16%, einer Glätte nach Bekk (DIN 53107) von 2,5 bis 6 Sekunden auf der Siebseite und 1 bis 3 Sekunden auf der Oberseite, dadurch **gekennzeichnet,** daß das Rohkreppapier erhältlich ist, indem man die auf dem Kreppzylinder laufende Papierbahn mit einem Schaber mit einem Schliffwinkel von 20° bis 60° und einer Kreppschaberkante (7) von 0,01 bis 0,02 mm Höhe, wobei der Schaber in einem Winkel von 35° bis 45° bezüglich der Tangente an den Kreppzylinder angestellt ist, abnimmt, über die Fläche des Schabers zu einer Überführvorrichtung und anschließend auf Trockenzylinder führt.

2. Rohkreppapier nach Anspruch 1, dadurch **gekennzeichnet,** daß die Glätte nach Bekk auf der Siebseite 3 bis 6 Sekunden, insbesondere 4 bis 6 Sekunden, und auf der Oberseite 1,2 bis 3 Sekunden, insbesondere 2 bis 3 Sekunden, beträgt.

3. Rohkreppapier nach Anspruch 1 oder 2, dadurch **gekennzeichnet,** daß die flächenbezogene Masse (DIN 53104) 30 bis 60 g/m² ist.

4. Rohkreppapier nach einem oder mehreren der vorhergehenden Ansprüche, dadurch **gekennzeichnet,** daß die Bruchkraft (trocken, nach DIN 53112) in Längsrichtung 26 bis 50 N/15 mm und in Querrichtung 12 bis 25 N/15 mm beträgt.

5. Rohkreppapier nach einem oder mehreren der vorhergehenden Ansprüche, dadurch **gekennzeichnet,** daß die Dichtigkeit nach Gurley 6 bis 12 Sekunden ist.

6. Imprägniertes Kreppapier mit einer Dicke (DIN 53105) von 0,07 bis 0,18 mm, einer flächenbezogenen Masse (DIN 53104) von 40 bis 120 g/m^{2,} einer Bruchdehnung (AFERA 4005) von 8 bis 20%, einer Glätte nach Bekk (DIN 53107) von 3 bis 20 Sekunden auf der Siebseite und von 2 bis 8 Sekunden auf der Oberseite, dadurch **gekennzeichnet,** daß das imprägnierte Kreppapier erhältlich ist, indem man die auf dem Kreppzylinder laufende Papierbahn mit einem Schaber mit einem Schliffwinkel von 20° bis 60°C und einer Kreppschaberkante (7) von 0,01 bis 0,02 mm Höhe, wobei der Schaber in einem Winkel von 35° bis 45° bezüglich der Tangente an den Kreppzylinder angestellt ist, abnimmt, über die Fläche des Schabers zu einer Überführvorrichtung und anschließend auf Trockenzylinder führt, imprägniert und ggf. beschichtet.

7. Imprägniertes Kreppapier nach Anspruch 6, dadurch **gekennzeichnet,** daß die Glätte nach Bekk auf der Siebseite 7 bis 20 Sekunden und auf der Oberseite 3 bis 8 Sekunden beträgt.

8. Imprägnierties Kreppapier nach Anspruch 6 oder 7, dadurch **gekennzeichnet,** daß die Bruchkraft (trocken, nach AFERA 4004) in Längsrichtung 40 bis 120 N/15 mm, vorzugsweise 40 bis 90 N/15 mm, und in Querrichtung 15 bis 60 N/15 mm, vorzugsweise 15-40 N/15 mm, ist.

9. Imprägniertes Kreppapier nach einem oder mehreren der vorhergehenden Ansprüche 6 bis 8, dadurch **gekennzeichnet,** daß die Imprägnierung wässrige Dispersionen auf der Basis Styrolbutadien, Polyvinylacetat, Acrylat oder Acrylnitril oder Mischungen aus diesen in einer Auftragsmenge von 10 bis 40 g/m² umfaßt.

10. Imprägniertes Kreppapier nach einem oder mehreren der vorhergehenden Ansprüche 6 bis 9, dadurch **gekennzeichnet,** daß auf der Oberseite ein "Release Coat" aufgebracht ist.

11. Imprägnierties Kreppapier nach Anspruch 10, dadurch **gekennzeichnet,** daß der "Release Coat" eine Dispersion auf Basis Acrylat, Polyvinylacetat, langkettige Fettsäure- und/oder Fettalkoholderivate, Paraffin oder Siliconverbindungen oder Mischungen aus diesen in einer Auftragsmenge von 2 bis 10 g/m² enthält.

12. Imprägniertes Kreppapier nach einem oder mehreren der vorhergehenden Ansprüche 6 bis 11, dadurch **gekennzeichnet,** daß auf der Siebseite ein Primer aufgetragen ist.

13. Imprägniertes Kreppapier nach Anspruch 12, dadurch **gekennzeichnet,** daß der Primer wässrige Dispersionen auf der Basis Naturlatex, Acrylnitril, Styrolbutadien oder Acrylat oder Mischungen aus diesen in einer Auftragsmenge von 2 bis 5 g/m² umfaßt.

14. Verfahren zur Herstellung von Kreppapier gemäß einem der Ansprüche 1 bis 13, wobei man die auf einem Kreppzylinder laufende Papierbahn mit einem Schaber abnimmt, über die Fläche des Schabers zu einer Überführvorrichtung und anschließend auf Trockenzylinder führt und ggf. imprägniert und beschichtet, dadurch **gekennzeichnet,** daß
(1) der Schaber einen Schliffwinkel von 20° bis 60° und eine Abschabkante (7) von 0,01 bis 0,02 mm Höhe aufweist, und
(2) der Schaber in einem Winkel bezüglich der Tangente an den Kreppzylinder im Berührungspunkt mit dem Schaber von 35° bis 45° angestellt wird.

15. Verfahren nach Anspruch 14, dadurch **gekennzeichnet,** daß die Überführvorrichtung gegenüber dem Kreppzylinder in der Geschwindigkeit um 15 bis 20% verzögert wird.

16. Verfahren nach Anspruch 14 oder 15, dadurch **gekennzeichnet,** daß der Schaber aus Edelstahl gebildet ist.

17. Verwendung der Kreppapiere gemäß einem der Ansprüche 1 bis 13 zur Herstellung von Klebe- und Abdeckbändern.

18. Verwendung der Kreppapiere gemäß einem der Ansprüche 1 bis 13 zur Herstellung von Etiketten, insbesondere zur Auszeichnung von Formkörpern.

## Claims

1. Base crepe paper with a thickness (DIN 53105) of 0.07 to 0.18 mm, a mass per unit area (DIN 53104) of 25 to 80 g/m², an elongation at rupture (DIN 53112) of 10 to 16%, a Bekk smoothness (DIN 53107) of 2.5 to 6 seconds on the wire side and 1 to 3 seconds on the top side, characterised in that the base crepe paper is obtainable by removing the paper web moving on the crepe cylinder with a ductor with a drag angle of 20° to 60° and a crepe ductor edge (7) 0.01 to 0.02 mm high, wherein the ductor is set at an angle of 35° to 45° relative to the tangent to the crepe cylinder, and passing it over the surface of the ductor to a transfer device and then onto a drying cylinder.

2. Base crepe paper according to claim 1, characterised in that the Bekk smoothness is 3 to 6 seconds, in particular 4 to 6 seconds, on the wire side, and 1.2 to 3 seconds, in particular 2 to 3 seconds, on the top side.

3. Base crepe paper according to claim 1 or 2, characterised in that the mass per unit area (DIN 53104) is 30 to 60 g/m².

4. Base crepe paper according to one or more of the preceding claims, characterised in that the rupture force (dry, according to DIN 53112) is 26 to 50 N/15 mm in the longitudinal direction and 12 to 25 N/15 mm in the transverse direction.

5. Base crepe paper according to one or more of the preceding claims, characterised in that the Gurley density is 6 to 12 seconds.

6. Impregnated crepe paper with a thickness (DIN 53105) of 0.07 to 0.18 mm, a mass per unit area (DIN 53104) of 40 to 120 g/m², an elongation at rupture (AFERA 4005) of 8 to 20%, a Bekk smoothness (DIN 53107) of 3 to 20 seconds on the wire side and 2 to 8 seconds on the top side, characterised in that the impregnated crepe paper is obtainable by removing the paper web moving on the crepe cylinder with a ductor with a drag angle of 20° to 60° and a crepe ductor edge (7) 0.01 to 0.02 mm high, wherein the ductor is set at an angle of 35° to 45° relative to the tangent to the crepe cylinder, passing it over the surface of the ductor to a transfer device and then onto a drying cylinder, impregnating it and if occasion arises coating it.

7. Impregnated crepe paper according to claim 6, characterised in that the Bekk smoothness is 7 to 20 seconds on the wire side and 3 to 8 seconds on the top side.

8. Impregnated crepe paper according to claim 6 or 7, characterised in that the rupture force (dry, according to AFERA 4004) is 40 to 120 N/15 mm, preferably 40 to 90 N/15 mm, in the longitudinal direction, and 15 to 60 N/15 mm, preferably 15-40 N/15 mm, in the transverse direction.

9. Impregnated crepe paper according to one or more of the preceding claims 6 to 8, characterised in that the impregnation includes aqueous dispersions based on styrenebutadiene, polyvinyl acetate, acrylate or acrylonitrile or mixtures thereof in a coating quantity of 10 to 40 g/m².

10. Impregnated crepe paper according to one or more of the preceding claims 6 to 9, characterised in that a release coat is applied to the top side.

11. Impregnated crepe paper according to claim 10, characterised in that the release coat contains a dispersion based on acrylate, polyvinyl acetate, long-chain fatty acid and/or fatty alcohol derivatives, paraffin or silicone compounds or mixtures thereof in a coating quantity of 2 to 10 g/m².

12. Impregnated crepe paper according to one or more of the preceding claims 6 to 11, characterised in that a primer is applied to the wire side.

13. Impregnated crepe paper according to claim 12, characterised in that the primer includes aqueous dispersions based on natural latex, acrylonitrile, styrene butadiene or acrylate or mixtures thereof in a coating quantity of 2 to 5 g/m².

14. Method for the manufacture of crepe paper according to any of claims 1 to 13, wherein the paper web moving on the crepe cylinder is removed with a ductor, passed over the surface of the ductor to a transfer device and then onto a drying cylinder and if occasion arises impregnated and coated, characterised in that
(1) the ductor has a drag angle of 20° to 60° and a ductor edge (7) 0.01 to 0.02 mm high, and
(2) the ductor is set at an angle of 35° to 45° relative to the tangent to the crepe cylinder at the point of contact with the ductor.

15. Method according to claim 14, characterised in that the transfer device is retarded in speed by 15 to 20% relative to the crepe cylinder.

16. Method according to claim 14 or 15, characterised in that the ductor is made of special steel.

17. Use of the crepe papers according to any of claims 1 to 13 for the manufacture of adhesive and masking tapes.

18. Use of the crepe papers according to any of claims 1 to 13 for the manufacture of labels, in particular for marking shaped articles.

## Revendications

1. Papier crêpé présentant une épaisseur (DIN 53105) de 0,07 à 0,18 mm, une masse par unité de surface (DIN 53104) de 25 à 80 g/m², un allongement à la rupture (DIN 53112) de 10 à 16%, un poli selon Bekk (DIN 53107) de 2,5 à 6 secondes côté toile et de 1 à 3 secondes du côté supérieur, caractérisé en ce que le papier crêpé peut être obtenu en prélevant la bande de papier passant sur le cylindre de crêpage, au moyen d'un racloir présentant un angle de polissage de 20° à 60° et un bord (7) de raclage de crêpage d'une hauteur de 0,01 à 0,02 mm, le racloir étant placé suivant un angle de 35° à 45° par rapport à la tangente au cylindre de crêpage, en faisant passer la bande de papier sur la surface du racloir, en direction d'un dispositif de reprise, et ensuite sur un cylindre de séchage.

2. Papier crêpé selon la revendication 1, caractérisé en ce que le poli selon Bekk côté toile vaut 3 à 6 secondes, en particulier 4 à 6 secondes, et en ce que du côté supérieur, il vaut 1,2 à 3 secondes, en particulier 2 à 3 secondes.

3. Papier crêpé selon la revendication 1 ou 2, caractérisé en ce que la masse par une unité de surface (DIN 53104) est de 30 à 60 g/m².

4. Papier crêpé selon l'un ou plusieurs des revendications précédentes, caractérisé en ce que la force de rupture (à sec, suivant DIN 53112) vaut 26 à 50 N/15 mm dans la direction longitudinale et 12 à 25 N/15 mm dans la direction transversale.

5. Papier crêpé selon l'une ou plusieurs des revendications précédentes, caractérisé en ce que la densité selon Gurley est de 6 à 12 secondes.

6. Papier crêpé imprégné, d'une épaisseur (DIN 53105) de 0,07 à 0,18 mm, d'une masse par unité de surface (DIN 53104) de 40 à 120 g/m², d'un allongement à la rupture (AFERA 4005) de 8 à 20%, d'un poli selon Bekk (DIN 53107) de 3 à 20 secondes côté toile et de 2 à 8 secondes du côté supérieur, caractérisé en ce que le papier crêpé imprégné peut être obtenu en prélevant la bande de papier passant sur le cylindre de crêpage avec un racloir présentant un angle de polissage de 20° à 60° et un bord (7) de raclage de crêpage d'une hauteur de 0,01 à 0,02 mm, le racloir étant placé suivant un angle de 35° à 45° par rapport à la tangente au cylindre de crêpage, en faisant passer la bande de papier sur la surface du racloir, en direction d'un dispositif de reprise, et ensuite sur un cylindre de séchage, en l'imprégnant et éventuellement en la couchant.

7. Papier crêpé imprégné selon la revendication 6, caractérisé en ce que le poli selon Bekk vaut 7 à 20 secondes côté toile et 3 à 8 secondes du côté supérieur.

8. Papier crêpé imprégné selon la revendication 6 ou 7, caractérisé en ce que la force de rupture (à sec, selon AFERA 4004) vaut dans la direction longitudinale 40 à 120 N/15 mm, de préférence 40 à 90 N/15 mm, et dans la direction transversale 15 à 60 N/15 mm, de préférence 15-40 N/15 mm.

9. Papier crêpé imprégné selon l'une ou plusieurs des revendications précédentes 6 à 8, caractérisé en ce que l'imprégnation comprend des dispersions aqueuses à base de styrène-butadiène, poly(acétate de vinyle,) acrylate ou acrylonitrile, ou des mélanges de ceux-ci, appliquées en quantités de 10 à 40 g/m².

10. Papier crêpé imprégné selon l'une ou plusieurs des revendications 6 à 9 précédentes, caractérisé en ce qu'un revêtement de transfert ("Release coat") est appliqué du côté supérieur.

11. Papier crêpé imprégné selon la revendication 10, caractérisé en ce que le revêtement de transfert contient une dispersion à base d'acrylate, de poly(acétate de vinyle), de dérivés d'acide gras et/ou d'alcools gras à longues chaînes, de paraffine ou de composés de silicone, ou de mélanges de ceux-ci, appliquée en quantité de 2 à 10 g/m².

12. Papier crêpé imprégné selon l'une ou plusieurs des revendications précédentes 6 à 11, caractérisé en ce qu'une couche de fond est appliquée côté toile.

13. Papier crêpé imprégné selon la revendication 12, caractérisé en ce que la couche de fond comprend des dispersions aqueuses à base de latex naturel, d'acrylonitrile, de styrène-butadiène ou d'acrylate, ou de mélanges de ceux-ci, appliquées en quantité de 2 à 5 g/m².

14. Procédé pour la fabrication de papier crêpé selon l'une des revendications 1 à 13, dans lequel on prélève la bande de papier passant sur un cylindre de crêpage au moyen d'un racloir, on la guide sur la surface du racloir vers un dispositif de transfert et ensuite sur un cylindre de séchage, et éventuellement on l'imprègne et on la couche, caractérisé en ce que
(1) le racloir présente un angle de polissage de 20° à 60° et un bord (7) de raclage d'une hauteur de 0,01 à 0,02 mm, et
(2) en ce que le racloir est placé suivant un angle de 35° à 45° par rapport à la tangente au cylindre de crêpage, au point de contact avec le racloir.

15. Procédé selon la revendication 14, caractérisé en ce que la vitesse du dispositif de transfert est ralentie de 15 à 20% par rapport à celle du cylindre de crêpage.

16. Procédé selon la revendication 14 ou 15, caractérisé en ce que le racloir est réalisé en acier allié.

17. Utilisation du papier crêpé selon l'une des revendications 1 à 13, pour la fabrication de bandes de collage et de recouvrement.

18. Utilisation du papier crêpé selon l'une des revendications 1 à 13 pour la fabrication d'étiquettes, en particulier pour l'identification de corps façonnés.
